# EUROPÄISCHE PATENTSCHRIFT

(11) **EP 1 968 075 B1**
(45) Veröffentlichungstag und Bekanntmachung des Hinweises auf die Patenterteilung: **31.08.2011**
(21) Anmeldenummer: 08009058.2
(22) Anmeldetag: 15.11.2006
(51) Int. Cl.: G21F 9/00, G21F 9/28

(54) **Verfahren zur Dekontamination einer eine Oxidschicht aufweisenden Oberfläche einer Komponente oder eines Systems einer kerntechnischen Anlage**
Method for decontaminating an oxidised surface of a component or a system of a nuclear plant
Procédé de décontamination d'une surface comprenant une couche d'oxyde d'un composant ou d'un système d'une installation nucléaire

(30) Priorität: 29.11.2005 DE 102005056727
(43) Veröffentlichungstag der Anmeldung: 10.09.2008
(62) Teilanmeldung aus: 06818538.8
(73) Patentinhaber: Areva NP GmbH, 91052 Erlangen (DE)
(72) Erfinder: Bertholdt, Horst-Otto, 91301 Forchheim (DE); Maciel, Terezinha Claudete, Dr., 96052 Barmberg (DE); Strohmer, Franz, Dr., 96052 Bamberg (DE)
(74) Vertreter: Mörtel & Höfner

(56) Entgegenhaltungen:
- EP-A1- 0 727 243
- WO-A-98/53462
- US-A- 4 287 002
- US-A1- 2004 035 443

## Beschreibung

Die Erfindung betrifft ein Verfahren zur Dekontamination einer eine Oxidschicht aufweisenden Oberfläche einer Komponente oder eines Systems einer kerntechnischen Anlage. Während des Betriebs eines Leichtwasserreaktors bildet sich auf System- und Komponentenoberflächen eine Oxidationsschicht, die entfernt werden muss, um beispielsweise im Falle von Revisionsarbeiten die Strahlenbelastung des Personals möglichst gering zu halten. Als Material für ein System bzw. eine Komponente kommt vor allen Dingen austenitischer Chrom-Nickel-Stahl beispielsweise mit 72% Eisen, 18% Chrom und 10% Nickel in Frage. Durch Oxidation bilden sich auf den Oberflächen Oxidschichten mit spinellartigen Strukturen der allgemeinen Formel AB₂O₄. Das Chrom kommt dabei immer in dreiwertiger, Nickel immer in zweiwertiger und Eisen sowohl in zwei- als auch in dreiwertiger Form in der Oxidstruktur vor. Derartige Oxidschichten sind chemisch nahezu unlöslich. Der Entfernung bzw. Auflösung einer Oxidschicht im Rahmen eines Dekontaminationsverfahrens geht somit stets ein Oxidationsschritt voraus, bei dem das dreiwertig gebundenen Chrom in sechswertiges Chrom überführt wird. Dabei wird die kompakte Spinellstruktur zerstört und es bilden sich Eisen-,Chrom- und Nickeloxide, die in organischen und mineralischen Säuren leicht löslich sind. Herkömmlicherweise schließt sich daher an einen Oxidationsschritt eine Behandlung mit einer Säure, insbesondere mit einer komplexierenden Säure, etwa Oxalsäure an.

Die erwähnte Voroxidation der Oxidschicht wird herkömmlicherweise in saurer Lösung mit Kaliumpermanganat und Salpetersäure oder in alkalischer Lösung mit Kaliumpermanganat und Natriumhydroxid durchgeführt. Bei einem aus EP 0 160 831 B1 bekannten Verfahren wird im sauren Bereich gearbeitet und anstelle von Kaliumpermanganat Permangansäure eingesetzt. Die genannten Verfahren haben den Nachteil, dass sich während der Oxidationsbehandlung Braunstein (MnO₂) bildet, der sich auf der zu behandelnden Oxidschicht absetzt und den Übertritt des Oxidationsmittels (Permanganat-Ion) in die Oxidschicht hemmt. Bei herkömmlichen Verfahren kann daher die Oxidschicht nicht in einem Schritt vollstäzldig aufoxidiert werden. Vielmehr müssen als Diffusionssperre wirkende Braunsteinschichten durch zwischengeschaltete Reduktionsbehandlungen entfernt werden. Normalerweise sind drei bis fünf solcher Reduktionsbehandlungen erforderlich, was mit entsprechend hohem Zeitaufwand verbunden ist. Ein weiterer Nachteil der bekannten Verfahren ist die große Menge an Sekundärabfall, die sich vor allem durch die Entfernung des Mangans mittels Ionentauscher ergibt.

Neben der Permanganatoxidation wird in der Literatur die Oxidation mittels Ozon in wässriger saurer Lösung unter Zusatz von Chromaten, Nitraten oder Cer-IV-Salzen beschrieben. Die Oxidation mit Ozon unter den genannten Bedingungen erfordert Prozesstemperaturen im Bereich von 40-60°. Unter diesen Bedingungen ist jedoch die Löslichkeit und die thermische Beständigkeit des Ozons relativ gering, so dass es nahezu unmöglich ist, an einer Oxidschicht Ozonkonzentrationen zu erzeugen, die ausreichend hoch sind, um die Spinellstruktur der Oxidschicht in akzeptabler Zeit aufzubrechen. Außerdem ist die Einbringung von Ozon in große Wasservolumina technisch aufwendig. Daher hat sich, trotz ihrer Nachteile, die Oxidation mit Permanganat bzw. Permangansäure weltweit durchgesetzt.

Des weiteren ist aus der WO 98/53462 ein Verfahren zur Reinigung von radioaktiv kontaminiertem Plastikmaterial bekannt, bei dem das kontaminierte Plastik mit einer Dekontaminationslösung behandelt wird, welche aus einer wässrigen Salpetersäurelösung besteht, die ein Noₓ⁻ erzeugendes Reagens enthält.

Davon ausgehend ist es die Aufgabe der Erfindung, ein Verfahren zur Dekontamination einer eine Oxidschicht aufweisenden Oberfläche einer Komponente oder eines Systems einer kerntechmischen Anlage vorzuschlagen, welches wirksam arbeitet und insbesondere einstufig durchführbar ist.

Diese Aufgabe wird bei einem Verfahren nach Anspruch 1 dadurch gelöst, dass die Oxidation der Oxidschicht mit gasförmigen Stickoxid (NOₓ) durchgeführt wird. Durch eine derartige Verfahrensweise wird zunächst der Vorteil erzielt, dass das Oxidationsmittel mit einer erheblich höheren Konzentration auf die Oxidschicht appliziert werden kann, als dies bei einer wässrigen Lösung mit ihrer begrenzten Lösefähigkeit für das Oxidationsmittel der Fall ist. Außerdem ist Stickoxid in wässriger Lösung weniger beständig als in der Gasphase. Hinzu kommt noch, dass ein Oxidationsmittel in wässriger Lösung, etwa dem Primärkühlmittel eines Leichtwasserreaktors, in der Regel eine Vielzahl von Reaktionspartnern findet, so dass ein Teil des Oxidationsmittels auf seinem Weg von der Einspeisestelle zur Oxidschicht verbraucht wird.

Bei völlig trockener Oxidschicht würden die erforderlichen Oxidationsreaktionen, insbesondere die Umwandlung von Chrom-III zu Chrom-VI, langsam ablaufen. Daher ist es vorteilhaft, wenn während der Behandlung auf der Oxidschicht ein Wasserfilm aufrechterhalten wird. Das Stickoxid (NOₓ) findet dann in dem die Oxidschicht bedeckenden Wasserfilm bzw. in mit Wasser gefüllten Poren der Oxidschicht die zum Ablaufen der oxidativen Umsetzungen erforderlichen wässrigen Bedingungen vor. Für den Fall, dass ein vorher mit Wasser gefülltes System entleert und anschließend die Gasphasenoxidation durchgeführt wird, ist die Oxidschicht noch mit Wasser benetzt bzw. durchfeuchtet, ein Wasserfilm also schon vorhanden, so dass dieser gegebenenfalls während der Gasphasenoxidation nur noch aufrechterhalten werden muss. Ein Wasserfilm wird vorzugsweise mit Hilfe von Wasserdampf erzeugt bzw. aufrechterhalten.

Damit die gewünschten Oxidationsreaktionen in ökonomisch vertretbaren Zeiträumen ablaufen, kann eine erhöhte Temperatur erforderlich sein. Bei einer weiteren bevorzugten Verfahrensvariante ist daher vorgesehen, dass der Oberfläche eines Systems oder einer Komponente bzw. der auf ihr vorhandenen Oxidschicht Wärme zugeführt wird, was etwa mit Hilfe einer externen Heizeinrichtung oder vorzugsweise mit Hilfe von Heißdampf oder Heißluft erfolgt. Im erstgenannten Fall entsteht gleichzeitig auch der gewünschte Wasserfilm auf der Oxidschicht.

Bei einer weiteren besonders bevorzugten Verfahrensvariante wird als Oxidationsmittel Ozon verwendet. Bei den in oder an der Oxidschicht ablaufenden Redox-Reaktionen wird Ozon zu Sauerstoff umgesetzt, der ohne weitere Nachbehandlung dem Abluftsystem einer kerntechnisches Anlage zugeführt werden kann. Ozon ist außerdem in der Gasphase wesentlich beständiger als in der wässrigen Phase. Löslichkeitsprobleme wie in der wässrigen Phase, insbesondere bei höheren Temperaturen, treten nicht auf. Das Ozongas kann somit in hohen Dosen an eine wasserbenetzte Oxidschicht herangeführt werden, so dass die Oxidation der Oxidschicht, insbesondere die Oxidation von Chrom-III zu Chrom-VI schneller vonstatten geht, insbesondere wenn bei höheren Temperaturen gearbeitet wird.

Nicht nur Ozon, sondern auch andere Oxidationsmittel haben in saurer Lösung ein höheres Oxidationspotential als in alkalischer Lösung. Ozon beispielsweise hat in saurer Lösung ein Oxidationspotential von 2,08 V, in basischer Lösung dagegen nur von 1,25 V. Bei einer weiteren bevorzugten Verfahrensvariante werden daher in dem die Oxidschicht benetzenden Wasserfilm saure Bedingungen geschaffen, was insbesondere durch die Zudosierung von Stickoxiden geschehen kann. Insbesondere im Falle von Ozon als Oxidationsmittel wird ein pH-Wert von 1 bis 2 eingehalten. Das Ansäuern des Wasserfilms erfolgt vorzugsweise mit Hilfe von gasförmigen Säureanhydriden. Diese bilden unter Wasseranlagerung im Wasserfilm Säuren.

Wenn die Säureanhydride oxidierend wirken, können sie gleichzeitig als Oxidationsmittel eingesetzt werden, wie dies bei einer weiter unten beschriebenen bevorzugten Verfahrensvariante der Fall ist.

Wie bereits erwähnt wurde, können die ablaufenden Oxidationsreaktionen durch Anwendung erhöhter Temperaturen beschleunigt werden. Im Falle der Oxidation mit Ozon hat sich ein Temperaturbereich von 40-70°C als besonders vorteilhaft herausgestellt. Ab 40 °C laufen die Oxidationsreaktionen in der Oxidschicht mit akzeptabler Geschwindigkeit ab. Eine Temperatursteigerung ist jedoch nur bis etwa 70 °C zweckmäßig, da bei höheren Temperaturen der Zerfall des Ozons in der Gasphase merklich zunimmt. Die Dauer für die Oxidationsbehandlung der Oxidschicht kann außer durch die Temperatur auch durch die Konzentration des Oxidationsmittels beeinflusst werden. Im Fall von Ozon werden innerhalb des o.g. Temperaturbereichs erst ab etwa 5 g/Nm³ akzeptable Umsatzraten, optimale Verhältnisse bei Konzentrationen von 100 bis 120 g/Nm³ erreicht.

Bei einer weiteren bevorzugten Verfahrensvariante werden zur Oxidation Gemische verschiedener Stickstoffoxide wie NO, NO₂, N₂O und N₂O₄ eingesetzt. Auch bei Verwendung von Stickoxiden kann die Oxidationswirkung durch Anwendung erhöhter Temperaturen gesteigert werden, wobei eine solche Steigerung ab etwa 80 °C spürbar ist. Die beste Effektivität wird erreicht, wenn in einem Temperaturbereich von etwa 110 °C bis etwa 180 °C gearbeitet wird. Die Oxidationswirkung kann außerdem, wie im Falle von Ozon auch, durch die Konzentration der Stickoxide beeinflusst werden. Eine NOₓ-Konzentration von weniger als 0,5 g/Nm³ ist kaum wirksam. Vorzugsweise wird bei NOₓ-Konzentrationen von 10 bis 50 g/Nm³ gearbeitet.

Bevor nach Abschluss der Oxidationsbehandlung eine Auflösung der auf einer Bauteiloberfläche vorhandenen Oxidschicht eingeleitet wird, ist eine Spülung der auf die oben geschilderte Art und Weise behandelten Oxidschicht, beispielsweise mit Deionat zweckmäßig. Bei einer bevorzugten Verfahrensvariante wird jedoch eine Oxidschicht im Anschluss an die Oxidationsbehandlung mit Wasserdampf beaufschlagt wird, wobei an der Oxidschicht eine Kondensation des Wasserdampfes erfolgt. Damit Wasserdampf kondensieren kann ist gegebenenfalls eine Abkühlung der Bauteiloberflächen bzw. einer auf ihnen vorhandenen Oxidschicht auf eine Temperatur unterhalb 100 °C erforderlich. Es hat sich überraschenderweise gezeigt, dass durch diese Behandlung in oder an den Oxidschichten oder Bauteiloberflächen anhaftende Aktivität, etwa in Partikelform oder in gelöster oder kolloidaler Form in das Kondensat übertritt und mit diesem von den Oberflächen entfernt wird. Dieser Effekt macht sich bei Wasserdampf-Temperaturen oberhalb von 100 °C deutlich bemerkbar. Ein weiterer Vorteil dieser Vorgehensweise ist die vergleichsweise geringe Menge an anfallender Kondensatflüssigkeit.

Überschüssiger Wasserdampf, also solcher der nicht an den behandelten Oberflächen kondensiert ist, wird aus dem zu reinigenden System oder einem Behälter, in dem eine oxidative Behandlung durchgeführt wurde, entfernt und kondensiert. Zusammen mit dem von einer Bauteiloberfläche ablaufenden Kondensat wird es über einen Kationentauscher geführt wird. Auf diese Weise wird das Kondensat von der Aktivität befreit und kann problemlos entsorgt werden. Vorher kann allerdings eine weitere Behandlung zweckmäßig sein, insbesondere wenn Nitrationen enthalten sind, die aus der oxidativen Behandlung einer Oxidschicht oder einer Ansäuerung eines Wasserfilms mit Stickoxiden stammen. Die Nitrate werden vorzugsweise dadurch aus dem Kondensat entfernt, dass sie mit einem Reduktionsmittel, insbesondere mit Hydrazin zu gasförmigen Stickstoff umgesetzt werden. Dabei wird zweckmäßigerweise ein Molverhältnis von Nitrat zu Hydrazin von 1:0,5 bis 2:5 eingestellt.

Die beigefügte Abbildung zeigt ein Flussdiagramm für ein Dekontaminationsverfahren. Das zu dekontaminierende System 1, beispielsweise der Primärkreis einer Druckwasseranlage wird zunächst entleert. Bei der Dekontamination eines Bauteils, beispielsweise einer Primärsystem-Rohrleitung, wird dieses in einem Behälter angeordnet. Ein solcher Behälter würde im Flussdiagramm dem System 1 entsprechen. An das System 1 bzw. den Behälter ist ein Dekontaminationskreislauf 2 angeschlossen. Dieser ist gasdicht ausgeführt. Vor der Inbetriebnahme erfolgt eine Prüfung des Dekontaminationskreislaufs 2 und des Systems auf Dichtigkeit beispielsweise durch Evakuieren. Als nächster Schritt wird die gesamte Anlage also System 1 und Dekontaminationskreislauf 2 aufgeheizt. Zu diesem Zweck ist in den Dekontaminationskreislauf 2 eine Einspeisestadion 3 für Heißluft und/oder Heißdampf angeordnet. Die Zuführung von Luft bzw. Dampf erfolgt über eine Zuleitung 4. Im Dekontaminationskreislauf 2 ist weiterhin eine Pumpe 5 vorhanden, um das System 1 mit dem entsprechenden gasförmigen Medium zu füllen und dieses, solange erforderlich, in der gesamten Anlage umzuwälzen. Mit Hilfe heißer Luft oder Heißdampf wird das System auf die vorgesehene Prozesstemperatur, im Falle von Ozon auf 50-70°C gebracht. Zur Erzeugung eines Wasserfilms auf der Oxidschicht des Systems 1 bzw. einer in einem Behälter vorhandenen Systemkomponente wird über die Einspeisestadion 3 Wasserdampf zudosiert. Sich abscheidendes oder kondensierendes Wasser wird am Systemausgang 6 mit Hilfe eines Flüssigkeitsabscheiders 7 abgetrennt und mit Hilfe einer Kondensatleitung 8 aus dem Dekontaminationskreislauf 2 entfernt. Zur Beschleunigung der CrIII/CrVI-Oxidation wird der die zu oxidierende Oxidschicht benetzende Wasserfilm angesäuert. Dazu werden an einer Einspeisestadion 9 des Dekontaminationskreislaufes 2 gasförmige Stickoxide oder fein vernebelte Salpetersäure zudosiert. Die Stickoxide lösen sich im Wasser unter Bildung der entsprechenden Säuren, etwa unter Bildung von Salpeter- oder salpetriger Säure. Die zudosierten Mengen an NOₓ bzw. Salpetersäure/salpetriger Säure werden so gewählt, dass sich im Wasserfilm ein pH-Wert von etwa 1 bis 2 einstellt. Sobald die erforderlichen Prozessparameter, also gewünschte Temperatur des Systems bzw. eines auf einer Oberfläche vorhandenen Oxidfilms, Vorhandensein eines Wasserfilms und Säuregrad des Wasserfilms, erreicht sind, wird dem System 1 über eine Einspeisestadion 10 Ozon mit einer Konzentration im Bereich von vorzugsweise 100 bis 120 g/Nm³ bei in Betrieb befindlicher Pumpe 5 kontinuierlich zugeführt. Soweit erforderlich, erfolgt parallel zur Ozoneinspeisung eine kontinuierliche Einspeisung von NOₓ (oder auch HNO₃) zur Aufrechterhaltung der sauren Bedingungen im Wasserfilm und Heißluft oder Heißdampf zur Aufrechterhaltung der Solltemperatur. Am Systemaustritt 6 wird ein Teil des sich im Dekontaminationskreislauf 2 befindlichen Gas/Dampfgemisches ausgeleitet, damit frisches Ozongas und gegebenenfalls sonstige Hilfsstoffe wie NOx zudosiert werden können, wobei die ausgeleitete Menge der zudosierten Gasmenge entspricht. Die Ausleitung erfolgt über einen Gaswäscher zur Abscheidung von NOₓ/HNO₃/HNO₂ und anschließend über einen Katalysator 12, in welchem eine Umwandlung von Ozon zu Sauerstoff erfolgt. Die ozonfreie, gegebenenfalls noch Wasserdampf enthaltende Sauerstoff-Luftmischung wird dem Abluftsystem des Kraftwerkes zugeführt. Während der Oxidationsbehandlung wird am Systemrücklauf 13 mit Hilfe von Messsonden (nicht dargestellt) die Ozonkonzentration gemessen. Eine Temperaturüberwachung erfolgt mit entsprechenden, im Bereich des Systems 1 angeordneten Messfühlern. Die Menge des zudosierten NOₓ erfolgt in Abhängigkeit von der zugeführten Wasserdampfmenge. Pro Nm³ Wasserdampf wird mindestens 0,1g NOₓ zugeführt und dadurch ein pH des Wasserfilms von <2 gewährleistet.

Wenn das in einer Oxidschicht vorhandene Cr-III in Cr-VI zumindest in einem wesentlichen Umfang umgewandelt ist, werden Ozon-, NOₓ-, Heißlufteinspeisung abgestellt und ein Spülschritt eingeleitet. Vorzugsweise wird dazu die Oxidschicht mit Wasserdampf beaufschlagt und dafür Sorge getragen, dass die Bauteilflächen bzw. eine sich darauf befindliche Oxidschicht eine Temperatur von unter 100 °C aufweisen, damit der Wasserdampf daran kondensieren kann. Wie bereits weiter oben erwähnt, wird durch diese Behandlung in oder an der Oxidschicht vorhandene Aktivität entfernt. Außerdem werden die jeweiligen Oberflächen von Säureresten, hauptsächlich also von Nitraten freigespült. Diese sind bei der oxidativen Behandlung eines Oxidfilms oder bei der Ansäuerung eines auf einer Oxidschicht vorhandenen Oxidfilms aus den dazu verwendeten Stickoxiden durch Reaktion mit Wasser entstanden. Nach dem mit Wasserdampf durchgeführten Spülschritt liegt somit eine wässrige Nitrat und radioaktive Kationen enthaltende Lösung vor. Zunächst wird das Nitrat mit Hilfe eines Reduktionsmittels, die besten Ergebnisse wurden mit Hydrazin erzielt, zu gasförmigen Stickstoff umgewandelt, und damit aus der Kondensatlösung entfernt. Um das Nitrat vollständig zu entfernen wird vorzugsweise eine stöchimetrische Menge an Hydrazin eingesetzt, d.h. es wird ein Molverhältnis von Nitrat zu Hydrazin von 2:5 eingestellt. Als nächstes werden die aktiven Kationen entfernt, indem die Lösung über einen Kationenaustauscher geführt wird.

Natürlich kann die Spülung einer oxidativ behandelten Oxidschicht auch erfolgen, indem das System 1 mit Deionat aufgefüllt wird. Beim Auffüllen wird das verdrängte Gas über den Katalysator 12 geführt und dabei das sich darin befindliche Rest-Ozon zu O₂ reduziert und, wie weiter oben schon erwähnt dem Abluftsystem des Kernkraftwerkes zugeführt. Die auf der Oberfläche der zu dekontaminierenden Bauteile bzw. der dort noch vorhandenen Oxidschicht vorliegenden Nitrationen, die durch Zudosierung von Salpetersäure oder durch Oxidation von NOₓ entstanden sind, werden vom Deionat aufgenommen und verbleiben während der sich nun anschließenden zum Auflösen der Oxidschicht dienenden Behandlung in der Dekontaminationslösung. Dieser wird zu dem genannten Zwecke eine organische komplexierende Säure, vorzugsweise Oxalsäure, etwa entsprechend einem in EP 0 160 831 B1 beschriebenen Verfahren bei einer Temperatur von beispielsweise 95°C zugesetzt. Dabei wird die Dekontaminationslösung mit Hilfe der Pumpe 5 im Dekontaminationskreislauf 2 umgewälzt, wobei über einen Nebenschluss (nicht dargestellt) ein Teil der Lösung über Ionentauscherharze geführt und aus der Oxidschicht herausgelöste Kationen an den Austauscherharzen gebunden werden. Am Ende der Dekontamination erfolgt schließlich noch eine oxidative Zersetzung der organischen Säure mittels einer UV-Bestrahlung zu Kohlendioxid und Wasser, etwa entsprechend dem in dem EP-Patent 0 753 196 B1 beschriebenen Verfahren.

In einem Laborversuch wurde eine Gasphasenoxidation an einem Rohrstück einer Primärsystemrohrleitung durchgeführt. Dazu wurde ein dem beigefügten Flussdiagramm entsprechender Versuchsaufbau verwendet. Die Rohrleitung stammte aus einer Druckwasseranlage mit mehr als 25 Jahren Leistungsbetrieb und war mit einer Innenplattierung aus austenitischen Fe-Cr-Ni-Stahl (DIN 1.4551) versehen. Dementsprechend dicht und schwer löslich war die auf der Rohrinnenfläche vorhandene Oxidformation In einem zweiten Laborversuch wurde die Oxidschicht von aus Inconel 600 bestehenden Dampferzeugerrohren, die 22 Jahre im Leistungsbetrieb waren, mit Ozon in der Gasphase voroxidiert. Sowohl zum ersten als auch zum zweiten Laborversuch wurden jeweils Vergleichsversuche mit Permanganat als Oxidationsmittel durchgeführt. In weiteren Versuchen wurden Originalproben aus einer Druckwasseranlage, die sich 3 Jahre lang im Leistungsbetrieb befanden, ausschließlich einer NOₓ-GasphasenOxidation unterzogen. Die Ergebnisse sind in den nachfolgenden Tabellen 1, 2 und 3 zusammengefasst. Unter dem in den Tabellen angegebenen Begriff "Zyklus" ist 1 Voroxidations- und 1 Dekontaminationsschritt zu verstehen.

**Tabelle 1: Dekontamination einer austenitischen Fe/Cr/Ni-Stahlplattierung (DIN 1.4551) aus einer Primärrohrleitung eines Druckwasserreaktors**

| Dekontaminationsverfahren | Voroxidations-schritt Summe der Behandlungszeit [h] | Dekontaminationsschritt Summe der Behandlungszeit [h] | DF |
|---|---|---|---|
| Dekontverfahren auf Basis Permanganat + Oxalsäure 3 Zyklen, Temp. 90-95°C | 40-60 | 20 | 10-17 |
| Dekontverfahren auf Basis Ozon/NOₓ-Gasphase 1 Zyklus, Temp. 50-55°C | 12 | 6 | 300-400 |

**Tabelle 2: Dekontamination von DWR/Dampferzeugerrohren aus Inconel 600**

| Dekontaminationsverfahren | Voroxidations-schritt Summe der Behandlungszeit [h] | Dekontaminationsschritt Summe der Behandlungszeit [h] | DF |
|---|---|---|---|
| Dekontverfahren auf Basis Permanganat + Oxalsäure 3 Zyklen, Temp. 90-95°C | 40-60 | 20 | 3-8 |
| Dekontverfahren auf Basis Ozon/NOₓ-Gasphase 1 Zyklus, Temp. 50-55°C | 6 | 6 | 30-60 |

**Tabelle 3 Original Probe aus einer DWR Anlage (Werkstoff Nr. 1.4550, 3 Jahre Leistungsbetrieb**

| Dekontaminationsverfahren | Behandlungsdauer gesamt | DF |
|---|---|---|
| Dekontverfahren auf Basis Permanganat + Oxalsäure 3 Zyklen, Temp. 90-95°C | 36 Stunden | 20-35 |
| NOₓBehandlung 1 Zyklus, Temp. 150-160°C | 12 Stunden | 100-280 |

Es ist erkennbar, dass für die Gasphasenoxidation mit Ozon eine wesentlich geringere Behandlungszeit bei niedrigerer Temperatur erforderlich war als bei einer Voroxidation mit Permanganat. Überraschenderweise hat sich auch gezeigt, dass die sich der Voroxidation anschließende Dekontaminationsphase, bei der also die vorbehandelte Oxidschicht mit Hilfe von Oxalsäure abgelöst wurde, ebenfalls in wesentlich kürzerer Zeit durchgeführt werden konnte. Als weiteres überraschendes Ergebnis wurde festgestellt, dass bei einer erfindungsgemäßen Vorgehensweise wesentlich höhere Dekontaminationsfaktoren (DF) erreicht werden können. Da die Nachbehandlung bei den Versuchen und ihren entsprechenden Vergleichsversuchen jeweils gleich war, kann dieses Ergebnis nur als Auswirkung der Voroxidation in der Gasphase interpretiert werden. Diese schließt einen Oxidfilm offenbar in einer Weise auf, die das nachfolgende Auflösen der Oxidschicht mit Oxal- oder auch einer anderen komplexierenden organischen Säure erheblich begünstigt.

Vergleichbare Ergebnisse (siehe Tabelle 3) wurden bei einer ausschließlich mit NOₓ als Oxidationsmittel arbeitenden Voroxidation erreicht.

## Patentansprüche

1. Verfahren zur Dekontamination einer eine Oxidschicht aufweisenden Oberfläche einer Komponente oder eines Systems einer kerntechnischen Anlage, bei dem die Oxidschicht mit gasförmigem Stickoxid (NOₓ) als Oxidationsmittel behandelt wird.

2. Verfahren nach Anspruch 1,
**dadurch gekennzeichnet,**
**dass** während der Behandlung auf der Oxidschicht ein Wasserfilm aufrechterhalten und ein wasserlösliches Oxidationsmittel verwendet wird.

3. Verfahren nach Anspruch 2,
**dadurch gekennzeichnet,**
**dass** der Wasserfilm mit Hilfe von Wasserdampf erzeugt wird.

4. Verfahren nach einem der vorhergehenden Ansprüche,
**dadurch gekennzeichnet,**
**dass** der Oberfläche bzw. der auf ihr vorhandenen Oxidschicht Wärme zugeführt wird.

5. Verfahren nach Anspruch 4,
**dadurch gekennzeichnet,**
**dass** die Wärmezufuhr mit Hilfe von Heißdampf oder Heißluft erfolgt.

6. Verfahren nach Anspruch 4,
**dadurch gekennzeichnet,**
**dass** die Wärmezufuhr mit Hilfe einer externen Heizeinrichtung erfolgt.

7. Verfahren nach einem der vorstehenden Ansprüche,
**dadurch gekennzeichnet,**
**dass** die zu behandelnde Oberfläche auf eine Temperatur von mindestens 80 °C, aufgeheizt wird.

8. Verfahren nach Anspruch 7,
**gekennzeichnet durch**
eine Temperatur von 110°C bis 180°C.

9. Verfahren nach einem der vorstehenden Ansprüche,
**dadurch gekennzeichnet,**
**dass** während der Behandlung eine NOₓ-Konzentration von mindestens 1 g/Nm³ eingehalten wird.

10. Verfahren nach Anspruch 9,
**gekennzeichnet durch**
eine NOₓ-Konzentration von 10 bis 50 g/Nm³.

11. Verfahren nach einem der vorhergehenden Ansprüche,
**dadurch gekennzeichnet,**
**dass** im Anschluss an die Oxidationsbehandlung die behandelten Oberflächen mit Wasserdampf behandelt werden, wobei an den Oberflächen eine Kondensation des Wasserdampfes erfolgt.

12. Verfahren nach Anspruch 11,
**gekennzeichnet durch**
eine Temperatur des Wasserdampfes von größer 100 °C

13. Verfahren nach Anspruch 12,
**dadurch gekennzeichnet,**
**dass** überschüssiger Wasserdampf kondensiert wird.

14. Verfahren nach Anspruch 12 oder 13,
**dadurch gekennzeichnet,**
**dass** das Kondensat über einen Kationentauscher geführt wird.

15. Verfahren nach Anspruch 12, 13 oder 14,
**dadurch gekennzeichnet,**
**dass** das Kondensat zur Entfernung von darin enthaltenem Nitrat mit einem Reduktionsmittel behandelt wird.

16. Verfahren nach Anspruch 15,
**dadurch gekennzeichnet,**
**dass** als Reduktionsmittel Hydrazin eingesetzt wird.

17. Verfahren nach Anspruch 16,
**gekennzeichnet durch**
ein Molverhältnis von Nitrat zu Hydrazin von mindestens 1 zu 0,5.

18. Verfahren nach Anspruch 17,
**gekennzeichnet durch**
ein Molverhältnis von Nitrat zu Hydrazin von 1:0,5 bis 2:5.

19. Verfahren nach einem der vorhergehenden Ansprüche,
**dadurch gekennzeichnet,**
**dass** im Anschluss an die Oxidationsbehandlung die Oxidschicht mit einer wässrigen Lösung einer organischen Säure behandelt wird.

20. Verfahren nach Anspruch 19,
**gekennzeichnet durch**
die Verwendung von Oxalsäure.

## Claims

1. Method of decontaminating an oxide layer-comprising surface of a component or a system of a nuclear facility, wherein the oxide layer is treated with gaseous nitrogen oxide (NOₓ) as oxidant.

2. Method according to Claim 1, **characterized in that** a film of water is maintained on the oxide layer during the treatment and a water-soluble oxidant is used.

3. Method according to Claim 2, **characterized in that** the film of water is produced by means of steam.

4. Method according to any of the preceding claims, **characterized in that** heat is supplied to the surface or the oxide layer present thereon.

5. Method according to Claim 4, **characterized in that** the heat is supplied by means of hot steam or hot air.

6. Method according to Claim 4, **characterized in that** the heat is supplied by means of an external heating device.

7. Method according to any of the preceding claims, **characterized in that** the surface to be treated is heated to a temperature of at least 80°C.

8. Method according to Claim 7, **characterized by** a temperature of from 110°C to 180°C.

9. Method according to any of the preceding claims, **characterized in that** an NOₓ concentration of at least 1g/Nm³ is maintained during the treatment.

10. Method according to Claim 9, **characterized by** an NOₓ concentration of from 10 to 50 g/Nm³.

11. Method according to any of the preceding claims, **characterized in that** the treated surfaces are treated with steam after the oxidative treatment, with condensation of the steam occurring on the surfaces.

12. Method according to Claim 11, **characterized by** a temperature of the steam of greater than 100°C.

13. Method according to Claim 12, **characterized in that** excess steam is condensed.

14. Method according to Claim 12 or 13, **characterized in that** the condensate is passed over a cation exchanger.

15. Method according to Claim 12, 13 or 14, **characterized in that** the condensate is treated with a reducing agent to remove nitrate present therein.

16. Method according to Claim 15, **characterized in that** hydrazine is used as reducing agent.

17. Method according to Claim 16, **characterized by** a molar ratio of nitrate to hydrazine of at least 1 to 0.5.

18. Method according to Claim 17, **characterized by** a molar ratio of nitrate to hydrazine of from 1:0.5 to 2:5.

19. Method according to any of the preceding claims, **characterized in that** the oxide layer is treated with an aqueous solution of an organic acid after the oxidative treatment.

20. Method according to Claim 19, **characterized by** the use of oxalic acid.

## Revendications

1. Procédé de décontamination d'une surface comportant une couche d'oxyde et appartenant à un composant ou à un système d'une installation nucléaire, dans lequel ladite couche d'oxyde est traitée avec un oxyde d'azote (NOₓ) sous forme gazeuse en tant qu'agent oxydant.

2. Procédé selon la revendication 1, **caractérisé en ce que** l'on maintient, durant ledit traitement, un film d'eau sur la couche d'oxyde et l'on utilise un agent oxydant hydrosoluble.

3. Procédé selon la revendication 2, **caractérisé en ce que** ledit film d'eau est généré à l'aide de vapeur d'eau.

4. Procédé selon l'une des revendications précédentes, **caractérisé en ce que** de la chaleur est apportée à ladite surface ou, respectivement, à la couche d'oxyde dont elle est recouverte.

5. Procédé selon la revendication 4, **caractérisé en ce que** ledit apport de chaleur est réalisé à l'aide de vapeur chaude ou d'air chaud.

6. Procédé selon la revendication 4, **caractérisé en ce que** ledit apport de chaleur est réalisé à l'aide d'un dispositif de chauffage externe.

7. Procédé selon l'une des revendications précédentes, **caractérisé en ce que** la surface à traiter est chauffée à une température supérieure ou égale à 80 °C.

8. Procédé selon la revendication 7, **caractérisé par** une température comprise entre 110 °C et 180 °C.

9. Procédé selon l'une des revendications précédentes, **caractérisé en ce que** la concentration en NOₓ durant ledit traitement est maintenue à au moins 1 g/Nm³.

10. Procédé selon la revendication 9, **caractérisé par** une concentration en NOₓ comprise entre 10 et 50 g/Nm³.

11. Procédé selon l'une des revendications précédentes, **caractérisé en ce que**, suite au traitement d'oxydation, les surfaces traitées subissent un traitement à la vapeur d'eau, ladite vapeur d'eau subissant une condensation sur lesdites surfaces.

12. Procédé selon la revendication 11, **caractérisé par le fait que** la température de ladite vapeur d'eau soit supérieure à 100 °C.

13. Procédé selon la revendication 12, **caractérisé en ce que** la vapeur d'eau excédentaire subit une condensation.

14. Procédé selon les revendications 12 ou 13, **caractérisé en ce que** le condensat est acheminé sur un échangeur de cations.

15. Procédé selon les revendications 12, 13 ou 14, **caractérisé en ce que** le condensat est traité avec un agent de réduction pour éliminer le nitrate qu'il contient.

16. Procédé selon la revendication 15, **caractérisé en ce que** l'on met en oeuvre de l'hydrazine en tant qu'agent de réduction.

17. Procédé selon la revendication 16, **caractérisé par** un rapport molaire entre le nitrate et l'hydrazine supérieur ou égal à 1 pour 0,5.

18. Procédé selon la revendication 17, **caractérisé par** un rapport molaire entre le nitrate et l'hydrazine compris entre 1:0,5 et 2:5.

19. Procédé selon l'une des revendications précédentes, **caractérisé en ce que**, suite au traitement d'oxydation, ladite couche d'oxyde est traitée avec une solution aqueuse d'un acide organique.

20. Procédé selon la revendication 19, **caractérisé par** l'utilisation de l'acide oxalique.
